# EUROPÄISCHE PATENTANMELDUNG

(11) **EP 0 644 006 A1**
(43) Veröffentlichungstag der Anmeldung: **22.03.1995**
(21) Anmeldenummer: 94114654.0
(22) Anmeldetag: 17.09.1994
(51) Int. Cl.: B22C 1/18, B22C 9/04

(54) **Bindemittel für Giessereiformsand**

(30) Priorität: 17.09.1993 DE 4331697
(71) Anmelder: SÜD-CHEMIE AG, D-80333 München (DE)
(72) Erfinder: Hähn, Reinhard, Dr., D-84186 Vilsheim (DE); Schall, Norbert, Dr., D-85465 Langenpreising (DE); Jäger, Rolf, D-84076 Rainertshausen (DE)
(74) Vertreter: Patentanwälte Dipl.-Ing. R. Splanemann Dr. B. Reitzner Dipl.-Ing. K. Baronetzky

(57) **Zusammenfassung**

Beschrieben wird ein Bindemittel für Gießereiformsand auf der Basis von alkalisch aktivierten Erdalkali-Smektiten; das Bindemittel ist dadurch gekennzeichnet, daß der Erdalkali-Smektit durch einen anorganischen Ionenaustauscher in der Alkaliform aktiviert ist. Bevorzugt wird zur Aktivierung ein Zeolith oder ein Phyllosilicat in der Alkaliform verwendet.

## Beschreibung

Die Erfindung betrifft ein Bindemittel für Gießereiformsand, auf der Basis von alkalisch aktivierten Erdalkali-Smektiten.

Als Bindemittel für Gießereiformsand werden gewöhnlich smektitische Tonminerale, insbesondere natürlicher Natriumbentonit, sowie Calciumbentonit, der durch Umsetzung mit Alkalisalzen, insbesondere Natriumsalzen, wie Natriumcarbonat, in die Alkaliform übergeführt und dadurch quellfähig gemacht worden ist, verwendet.

Diese Bindemittel werden bei der Herstellung von Gießformen üblicherweise in Mengen von etwa 5 bis 12 Gew.-% mit Quarzsand und anschließend mit etwa 2 bis 8 Gew.-% Wasser versetzt, und die Mischung wird in einem Sandmischer vermischt.

Das so erhaltene Sand-Bindemittel-Gemisch wird in einem Formkasten oder in eine Füllkammer (bei kastenlosem Arbeiten in Formmaschinen) gefüllt und mit einem Formaggregat zur Gießform verdichtet.

Es ist jedoch bekannt, daß die Temperaturbeständigkeit derartiger Formsandbinder nicht allen Ansprüchen genügt, insbesondere, wenn die Gießform hohen Temperaturen ausgesetzt ist. Hierbei wird an der Grenzfläche Formstoff/Metall das in der Sandform enthaltene Bindemittel durch die hohe Temperatur beim Gießvorgang thermisch geschädigt, wärend es außerhalb der Hochtemperaturzone weitgehend ungeschädigt erhalten bleibt.

Nach dem Erkalten des Gußstücks wird der Formstoff vom Gußstück in der Regel auf mechanischem Wege abgetrennt, zerkleinert und anschließend wieder zur Herstellung von neuen Gießformen verwendet.

Durch die partielle thermische Schädigung des Bindemittels entstehen vor allem zwei Problemfelder, die anhand des gebräuchlichsten Bindemittels, nämlich Bentonit, erläutert werden.

### 1. Auffrischen des Sandes mit frischem Bentonit

Der im Umlauf befindliche Sand muß regelmäßig auf seine Gebrauchseigenschaften untersucht werden. Erforderlichenfalls wird der Sand mit frischem Bentonit aufgefrischt. Hierbei ist es erwünscht, die Menge des zur Auffrischung verwendeten Bentonits dadurch zu beschränken, daß Bentonit mit einer möglichst hohen Temperaturbeständigkeit verwendet wird.

### 2. Altsandregenerierung

Nach einer bestimmten Umlaufzeit des Gießereialtsandes ist die Oberfläche des Sandkorns durch das Aufsintern von temperaturgeschädigtem Bentonit (Schamotte, Hartbentonit) geschädigt, weshalb der Gießereialtsand regeniert oder deponiert werden muß. Bei Verwendung eines temperaturbeständigeren Bentonits wird weniger Bentonit aufgesintert, welcher sich bei der Regenerierung auch leichter abtrennen läßt. Auch unter diesem Aspekt sollte die Temperaturbeständigkeit des Bindemittels gezielt verbessert werden.

Hinsichtlich Temperaturbeständigkeit des Bindemittels und Regenerierbarkeit der Formsandmischung nimmt man an (D. Boehnisch, C. Gärnter-Kaufmann, Gießerei 79 (1992) 20, 826 - 838), daß die spezifische Leitfähigkeit und der pH-Wert einer Suspension des verwendeten Bentonits möglichst niedrig sein sollten.

Wäßrige Suspensionen von natürlichem Natriumbentonit und mit Soda in die Natriumform übergeführten Calcium- oder Calcium-Magnesium-Bentonit zeigen eine höhere spezifische Leitfähigkeit und einen höheren pH-Wert als Suspensionen natürlicher Calcium- oder Calcium-Magnesium-Bentonite, woraus eine schlechtere thermische Beständigkeit resultiert. Andererseits muß der Bentonit in der Natriumform eingesetzt werden, weil er in dieser Form ein erheblich höheres Quellvermögen aufweist, wodurch geringere Einsatzmengen bei der Formsandherstellung möglich sind.

Aufgabe der Erfindung war somit die gezielte Verbesserung der Temperaturbeständigkeit von Bindemitteln für Gießereiformsand auf der Basis von alkalisch aktivierten Erdalkali-Smektiten unter weitgehender Beibehaltung des Bindevermögens.

Diese Aufgabe wird überraschenderweise dadurch gelöst, daß der Erdalkali-Smektit durch einen anorganischen Ionenaustauscher in der Alkaliform aktiviert ist.

Der auf diese Weise alkalisch aktivierte Smektit verfügt über Quelleigenschaften, welche den Anforderungen an Gießereibentonit hinsichtlich Druckfestigkeit und Naßzugfestigkeit der Formsandmischung genügen.

Als Erdalkali-Smektit wird vorzugsweise Calcium- oder Calcium-Magnesium-Bentonit verwendet. Das Bindemittel enthält vorzugsweise etwa 70 bis 90, insbesondere etwa 80 bis 85 Gew.-% alkalisch aktivierten Smektit.

Der maximale Anteil des anorganischen Ionenaustauschers ist die Menge der Alkaliionen bestimmt, die für den Eintausch in den Erdalkali-Smektit notwendig sind. Beim Eintausch der Alkaliionen aus dem anorganischen Ionenaustauscher in den Erdalkali-Smektit wird dieser unter Erhöhung seiner Quellfähigkeit aktiviert. Die Erdalkaliionen aus dem Erdalkali-Smektit werden im Ionenaustauscher gebunden, so daß kein überschüssiger Ionenaustauscher in der Alkaliform mehr vorliegt.

Der anorganische Ionenaustauscher liegt vorzugsweise in einer Menge von etwa 3 bis 30, insbesondere von 5 bis 15 Gew.-% vor.

Vorzugsweise stellt der anorganische Ionenaustauscher ein Natrium-Aluminium-Silicat, insbesondere einen Zeolith in der Natriumform dar. Zeolithe haben den Vorteil, daß sie bei den üblichen Gießtemperaturen beständiger sind als z.B. mit Natriumcarbonat aktivierte Calciumbentonite. Diese neigen bei den üblichen Gießtemperpaturen dazu, mit dem Sand glasartige Krusten zu bilden, insbesondere, wenn überschüssiges Natriumcarbonat vorliegt.

Ein besonders geeigneter Zeolith ist das Handelsprodukt "Wessalith P" (Degussa) ein synthetisches Natrium-Aluminium-Silicat vom Typ Zeolith A.

Außer den genannten Zeolithen können auch andere anorganische Ionenaustauscher in der Alkaliform verwendet werden, z.B. Permutite sowie synthetische kristalline Alkalischichtsilicate. Hierzu zählen beispielsweise Phyllosilicate der Formel

Me₂SiₓO₂ₓ₊₁.yH₂O,

worin Me ein Alkalimetallion, vorzugsweise ein Natriumion, x eine Zahl > 7, insbesondere 7,5 bis 23, und y eine Zahl < 7x bedeuten. Typische kristalline Schichtsilicate aus dieser Gruppe sind in der DE-A-3 521 227 beschrieben. Sie sind unter der Bezeichnung SKS 6 (Firma Hoechst AG) im Handel.

Der Erdalkali-Smetkit kann zusätzlich zu dem anorganischen Ionenaustauscher durch bis zu 3 Gew.-% Natriumcarbonat aktiviert sein, ohne daß die durch den anorganischen Ionenaustauscher bedingten Vorteile verloren gehen.

Das erfindungsgemäße Bindemittel wird vorzugsweise dadurch hergestellt, daß man den anorganischen Ionenaustauscher in der Alkaliform, gegebenenfalls mit bis zu 3 Gew.-% Natriumcarbonat, in den Erdalkali-Smektit einknetet. Im allgemeinen wird hierbei ein Erdalkali-Smektit mit einem Wassergehalt von etwa 25 bis 45 Gew.-% mit dem anorganischen Ionenaustauscher verknetet, getrocknet und vermahlt.

Insbesondere wird Calcium-Bentonit oder Calcium-Magnesium-Bentonit in grubenfeuchtem Zustand mit dem anorganischen Kationenaustauscher in der Natriumform, (bevorzugt Zeolith A) geknetet. Hierbei werden die im Kationenaustauscher enthaltenen Natriumionen in den Bentonit eingetauscht, während die Calcium- bzw. Magnesiumionen durch den Zeolith gebunden werden. Die erhaltene Mischung wird üblicherweise auf eine Restfeuchte von etwa 4 bis 12 Gew.-% getrocknet und vermahlen. Alternativ kann auch eine Mischung von bis zu 3 Gew.-% Natriumcarbonat (berechnet als wasserfreie Substanz) und etwa 3 bis 15 Gew.-% Zeolith A zur Behandlung des Erdalkalibentonits eingesetzt werden.

Gegenstand der Erfindung ist ferner ein Gießereiformstoff (Formsandmischung), der einen üblichen Gießereisand und ein Bindemittel, wie es vorstehend beschrieben ist, enthält. Das Bindemittel kann auch erst bei der Herstellung des Gießereiformstoffs gebildet werden, indem der Erdalkalismektit und der anorganische Ionenaustauscher in der Alkaliform unter Zufuhr mechanischer Energie zusammen mit dem Formsand vermischt werden. Der Gießereiformstoff kann auch noch andere übliche Zusätze, wie Glanzkohlenstoffbildner, Graphit bzw. Kohlenstoffquellen, die beim Erhitzen flüchtige Kohlenwasserstoffe abgeben, enthalten.

Die Erfindung ist durch die nachstehenden Beispiele erläutert.

### Beispiel 1 (Vergleich)

893 g bayerische Calciumbentonit mit einem Montmorillonitgehalt von 81% und einem Wassergehalt von 32,8% (entsprechend 600g Trockenprodukt) wurden in einem Zwangsmischer (Extruder) innig mit 30 g Soda verknetet. Der Na₂CO₃-Gehalt (bezogen auf Trockensubstanz) betrug 5 Gew.-%. Bei diesem Gehalt wird das Optimum bezüglich Druckfestigkeit und Naßzugfestigkeit erreicht. Diese Eigenschaften verschlechtern sich bei höheren bzw. niedrigeren Na₂CO₃-Gehalten.

Die erhaltene Mischung wurde bis auf einen Wassergehalt von etwa 8 Gew.-% getrocknet und in einer Turbomühle mit Siebeinsatz (0,3 mm) gemahlen.

Unter Verwendung dieses Bindemittels wurden in der nachstehend erläuterten Weise Formsandmischungen hergestellt.

### Beispiel 2 (Erfindung)

893 g bayerischer Calciumbentonit mit einem Montmorillonitgehalt von 81% und einem Wassergehalt von 32,8 Gew.-% (entsprechend 600 g Trockenprodukt) wurden in einem Zwangsmischer (Extruder) innig mit 15 Gew.-% (bezogen auf Trockengewicht) Na-Zeolith (Wessalith P) verknetet. Die erhaltene Mischung wurde wie die Mischung von Beispiel 1 getrocknet und gemahlen. Es wurde der gesamte Natriumgehalt des Zeoliths in den Calciumbentonit eingetauscht. Der Zeolith lag anschließend in der Calciumform vor.

Das so erhaltene Bindemittel wurde, wie es nachgebend angegeben ist, zur Herstellung einer Formsandmischung verwendet.

### Beispiel 3 (Erfindung)

Die Arbeitsweise vom Beispiel 2 wurde mit der Abweichung wiederholt, daß zur Aktivierung des Calciumbentonits ein Gemisch aus 2 Gew.-% Natriumcarbonat (wasserfrei) und 10 Gew.-% eines kristallinen Natriumschichtsilicats mit der vorstehend angegebenen Formel (SKS 6 der Firma Hoechst AG) verwendet wurde.

Zur Herstellung der Formsandmischungen wurden nach dem VDG-Merkblatt P69 100 Gewichtsteile Quarzsandsand F32 und 5 Gewichtsteile (bezogen auf Trockensubstanz) der Bindemittel nach den Beispielen 1 bis 3 mit der zur Einstellung einer Verdichtbarkeit von 45 % (VDG-Merkblatt P 69) benötigten Wassermenge 6 Minuten in einem Laborkollergang gemischt. Die Eigenschaften der so erhaltenen Formsandmischungen wurden wie folgt ermittelt:

### Spezifische Leitfähigkeit:

10 g Formsandmischung wurden in 100 ml Wasser dispergiert; es wurden die spezifische Leitfähigkeit (in µS) bestimmt.

### pH-Wert

10 g Formsandmischung wurden in 100 ml Wasser dispergiert; der pH-Wert der Dispersion wurde mit Hilfe einer Glaselektrode bestimmt.

### Gründruckfestigkeit

Die Gründruckfestigkeit wurde nach dem VDG-Merkblatt P38 unter Verwendung eines +GF+-Festigkeitsprüfapparats Typ PFG (eine hydraulische Presse mit Handantrieb bis 32,6 N/cm² Druckfestigkeit) bestimmt. Hierbei wurde der mit 3 Rammschlägen verdichtete Formsand-Normprüfkörper (Durchmesser 50 mm, Höhe 50 mm) auf seinen Stirnflächen bis zum Bruch belastet. Die hierfür erforderliche Kraft, bezogen auf die Querschnittsfläche des Prüfkörpers, wird als Gründruckfestigkeit (Dimension N/cm²) bezeichnet.

### Naßzugfestigkeit

Die Naßzugfestigkeit wurde nach dem VDG-Merkblatt P 38 unter Verwendung der +GF+-Naßzugfestigkeitsprüfapparatur Typ PNZ bestimmt. Hierbei wird durch Erhitzen der Stirnfläche des zylindrischen Normprüfkörpers (Durchmesser 50 mm, Höhe 50 mm) mit einer elektrischen Heizplatte im Prüfkörper ein Temperaturgefälle erzeugt. Dadurch entsteht wenige Millimeter von der Stirnfläche entfernt durch Kondensation eine überfeuchte Sandschicht mit verringerter Festigkeit. Durch Aufbringen einer Zugkraft wird die Probe dieser Sandschicht zerrissen. Die Naßzugfestigkeit als Quotient aus Zugkraft und Probenquerschnitt hat die Dimension N/cm².

### Temperaturbeständigkeit

Das Bindemittel nach den Beispielen 1 bis 3 mit einer Restfeuchte von jeweils 10 Gew.-% wird bei 550°C in einer Porzellanschale 30 min. erhitzt. Mit dem so behandelten Bindemittel wird nach der vorstehend beschriebenen Weise eine Formsandmischung hergestellt, deren Leitfähigkeit, pH-Wert, Gründruckfestigkeit und Naßzugfestigkeit in der vorstehend beschriebenen Weise bestimmt werden. Die Ergebnisse sind in der nachstehenden Tabelle aufgeführt:

**Tabelle**

| Gießereitechnische Eigenschaften | | | |
|---|---|---|---|
| | Beispiel 1 Aktivierung mit 5 Gew.-% Soda | Beispiel 2 Aktivierung mit 15 Gew.-% Wessalith P | Beispiel 3 Aktivierung mit 2 Gew.-% Na₂CO₃ und 10 Gew.-% SKS 6 |
| Frische Gießereiformsandmischung | | | |
| Gründruckfestigkeit (N/cm²) | 8,9 | 8,5 | 8,6 |
| Naßzugfestigkeit (N/cm²) | 0,23 | 0,23 | 0,22 |
| spez. Leitfähigkeit (µS) | 149 | 550 | 480 |
| pH-Wert | 9,5 | 9,3 | 9,4 |

| Temperaturbeständigkeit (550°c) | | | |
|---|---|---|---|
| Gründruckfestigkeit (N/cm²) | 2,4 | 5,1 | 4,9 |
| Naßzugfestigkeit (N/cm²) | 0,05 | 0,13 | 0,10 |
| spez. Leitfähigkeit (µS) | 66 | 36 | 42 |
| pH-Wert | 10,0 | 9,5 | 9,6 |

Die Tabelle zeigt, daß die gießereitechnischen Eigenschaften der frischen Formsandmischungen (Druckfestigkeit, Naßzugfestigkeit) in etwa miteinander vergleichbar sind. Die spezifische Leitfähigkeit ist bei den erfindungsgemäßen Beispielen 2 und 3 höher als nach den Vergleichsbeispiel 1, während der pH-Wert niedriger ist.

Nach der thermischen Behandlung des aktivierten Bentonits bei 550°C findet man bei den erfindungsgemäßen Formsandmischungen nach den Beispielen 2 und 3 gegenüber dem Vergleichsbeispiel 1 höhere Gründruck- und Naßzugfestigkeiten, eine niedrigere spezifischere Leitfähigkeit und einen niedrigeren pH-Wert.

## Patentansprüche

1. Bindemittel für Gießereiformsand, auf der Basis von alkalisch aktivierten Erdalkali-Smektiten, dadurch gekennzeichnet, daß der Erdalkali-Smektit durch einen anorganischen Ionenaustauscher in der Alkaliform aktiviert ist.

2. Bindemittel nach Anspruch 1, dadurch gekennzeichnet, daß der Erdalkali-Smektit Calcium- oder Calcium-Magnesium-Bentonit darstellt.

3. Bindemittel nach Anspruch 1 oder 2, dadurch gekennzeichnet, daß es etwa 70 bis 90, vorzugsweise etwa 80 bis 85 Gew.-% alkalisch aktivierten Smektit enthält.

4. Bindemittel nach einem der Ansprüche 1 bis 3, dadurch gekennzeichnet, daß der maximale Anteil des anorganischen Ionenaustauschers durch die Menge der Alkaliionen bestimmt ist, die für den Eintausch in den Erdalkali-Smektit notwendig sind.

5. Bindemittel nach einem der Ansprüch 1 bis 4, dadurch gekennzeichnet, daß der anorganische Ionenaustauscher in einer Menge von etwa 3 bis 30, vorzugsweise von etwa 5 bis 15 Gew.-% vorliegt.

6. Bindemittel nach einem der Ansprüche 1 bis 5, dadurch gekennzeichnet, daß der anorganische Ionenaustauscher ein Natrium-Aluminium-Silicat, vorzugsweise einen Zeolith in der Na-Form, oder ein Alkali-Phyllosilicat, darstellt.

7. Bindemittel nach einem der Ansprüche 1 bis 6, dadurch gekennzeichnet, daß der Erdalkali-Smektit zusätzlich durch bis zu 3 Gew.-% umgesetztes Natrumcarbonat aktiviert ist

8. Verfahren zu Herstellung eines Bindemittels nach einem der Ansprüche 1 bis 7, dadurch gekennzeichnet, daß man den anorganischen Ionenaustauscher, gegebenenfalls mit bis zu 3 Gew.-% Natriumcarbonat, in den Erdalkali-Smektit einknetet.

9. Verfahren nach Anspruch 8, dadurch gekennzeichnet, daß man einen Erdalkali-Smektit mit einem Wassergehalt von etwa 25 bis 45 Gew.-% mit dem anorganischen Ionenaustauscher, gegebenenfalls zusammen mit Natriumcarbonat, verknetet, trocknet und vermahlt.

10. Gießereiformstoff, enthaltend Sand und ein Bindemittel nach einem der Ansprüche 1 bis 7.
